# EUROPÄISCHE PATENTSCHRIFT

(11) **EP 0 419 527 B1**
(45) Veröffentlichungstag und Bekanntmachung des Hinweises auf die Patenterteilung: **27.01.1993**
(21) Anmeldenummer: 89906770.6
(22) Anmeldetag: 12.06.1989
(51) Int. Cl.: D02G 3/12, D02G 3/44

(54) **GARN UND VERFAHREN ZU DESSEN HERSTELLUNG SOWIE VERWENDUNG DESSELBEN**
YARN, AND METHOD OF MANUFACTURE AND USE THEREOF
FIL, SON PROCEDE DE FABRICATION ET SON UTILISATION

(30) Priorität: 13.06.1988 DE 3820127; 13.06.1988 DE 3820091
(43) Veröffentlichungstag der Anmeldung: 03.04.1991
(73) Patentinhaber: NSP NUKLEARE SICHERHEITS-PRODUKTE GMBH, D-86695 Nordendorf (DE); TG TECHNO-GARNE GMBH, D-35253 Stadtallendorf (DE)
(72) Erfinder: MAWICK, Peter, D-8851 Nordendorf (DE); CHOUDHURY, Subrata, D-3670 Stadtallendorf (DE)
(74) Vertreter: Kraus, Walter, Dr.
(86) Internationale Anmeldenummer: EP8900660
(87) Internationale Veröffentlichungsnummer: WO8912706

(56) Entgegenhaltungen:
- EP-A- 0 250 260
- FR-A- 2 599 762
- GB-A- 2 018 323

## Beschreibung

Die Erfindung betrifft ein Garn, das aus wenigstens einem Textilfaden besteht, der Metallfasern und andere Fasern, beispielsweise Chemiefasern, enthält, wobei der überwiegende Teil der Metallfasern oder der Gesamtgehalt an Metallfasern im inneren Querschnittsbereich des Textilfadens angeordnet ist, während der den inneren Querschnittsbereich ummantelnde äußere Querschnittsbereich des Textilfadens überwiegend oder ausschließlich aus hautverträglichen Fasern, insbesondere Natur- und/oder Chemiefasern besteht. Außerdem betrifft die Erfindung die Herstellung und Verwendung dieses Garns.

Zur Herstellung eines Gewebes für die Abschirmung elektromagnetischer Strahlung ist ein Garn vorgeschlagen worden, das aus Stahlfasern, Polyesterfasern und Polyamidfasern besteht, die zu einem Textilfaden versponnen sind, der entweder selbst das Garn bildet oder von dem mehrere solcher Textilfäden zu einem Garn verzwirnt sind. In diesem Textilfaden sind die Stahlfasern, die Polyesterfasern und die Polyamidfasern im Mittel gleichmäßig über den Querschnitt des Textilfadens verteilt.

Ein Gewebe aus derartigen Textilfäden hat eine Reihe von Nachteilen:
(a) Da ein sehr beträchtlicher Teil der Stahlfasern nach außen zu freiliegt und dadurch bei einer Person, die beispielsweise ein Hemd aus einem solchen Gewebe ohne darunterliegendes Kleidungsstück trägt, mit der Haut in Kontakt kommt, ist ein solches Gewebe nur schlecht mit der Haut verträglich, denn die Stahlfasern verursachen nicht nur ein Kratzen auf der Haut, sondern bewirken beispielsweise Jucken, Allergien etc.
(b) Zwar kann der vorstehende Nachteil, der sich durch das Aufliegen des Gewebes auf der Haut des Benutzers ergibt, dadurch beseitigt werden, daß das aus diesem Gewebe hergestellte Kleidungsstück unterfüttert wird, jedoch ergibt sich dadurch, abgesehen von dem Kosten- und Materialaufwand für die Unterfütterung,ein schlechter Tragekomfort, da das Kleidungsstück durch diese Unterfütterung zu warm wird.
(c) Auch nach außen hin, also auf der der Haut des Trägers abgewandten Seite, ergeben die freiliegenden Stahlfasern Nachteile, und zwar insbesondere insofern, als die Berührung eines aus diesem Gewebe hergestellten Kleidungsstücks von außen her unangenehm ist und die Stahlfasern für darübergezogene Kleidungsstücke nachteilig sind, da sie eine starke Beanspruchung solcher Kleidungsstücke etc. bewirken.
(d) Ein weiterer Nachteil besteht darin, daß die Stahlfasern dem Gewebe ein leicht graues Aussehen geben, das zwar durch Einfärben des Gewebes dort, wo dieses leicht graue Aussehen nicht erwünscht ist, geändert werden kann. Jedoch ergeben sich bei einer solchen Einfärbung nicht immer schöne Farben, und die Farbe, die das Gewebe bei einer Einfärbung erhält, ist nicht ausreichend vorausbestimmbar, da die Stahlfasern die Farbe nicht annehmen und infolgedessen immer noch grau durchschimmern. Helle Farben werden auf diese Weise durch das graue Durchschimmern der Stahlfasern "schmutzig".
(e) Zwar können auch die zuletzt erwähnten beiden Nachteile, die sich auf die Wirkung des Gewebes nach außen beziehen, dadurch überwunden werden, daß das Gewebe mit einem stahlfaserfreien Gewebe o.dgl. überkaschiert wird. Jedoch wird dadurch der Tragekomfort noch mehr verschlechtert, da es dem Benutzer in einem solchen Kleidungsstück noch wärmer wird, als es durch die obenerwähnte Unterfütterung schon ohnehin geschieht, wobei durch das Überkaschierern der Material- und Kostenaufwand noch mehr steigt.

Aus der EP-A-250 260, der GB-A-2 018 323 und FR-A-2 599 762 sind zwar Garne bekannt, die nur im inneren Querschnittsbereich Metall enthalten, während der äußere Querschnittsbereich von textilem Material gebildet ist. Das Metall ist jedoch als ein Metalldraht oder als mehrere parallele Metalldrähte im Garn vorgesehen. Derartige Metalldrähte haben eine Reihe von Nachteilen. Einer dieser Nachteile besteht darin, daß das Garn relativ steif wird, und zwar um so stärker je dicker der Draht ist und je weniger weich das verwendete Metall ist. Diese Steifheit macht ein Gewebe, Gewirk oder Gestrick, das aus dem Garn hergestellt ist, schwierig verarbeitbar, physiologisch nicht gut verträglich und unkomfortabel beim Tragen sowie schlecht pflegbar. Ein weiterer Nachteil besteht darin, daß die Verschiebefestigkeit des Garns, d.h. der Zusammenhalt zwischen innerem Kern und äußerer Ummantelung, relativ schlecht ist. Ein noch anderer Nachteil besteht darin, daß für die Abschirmung elektromagnetischer Strahlung in Abhängigkeit von der Frequenz der Strahlung eventuell relativ viel Metalldraht, insbesondere Stahldraht, verwendet werden muß, wodurch das an sich schon relativ steife Gewebe, Gewirk oder Gestrick, das aus diesem Garn hergestellt wird, noch steifer und damit physiologisch noch unverträglicher und unkomfortabler wird.

Abgesehen von den vorgenannten Nachteilen haben die Umwindungsgarne nach EP-A-250 260 und GB-A-2 018 323 den Nachteil, daß sie in einem zwei- oder mehrstufigen Verfahren hergestellt werden müssen, wenn man einen ungünstigen Garndrall vermeiden will, der sich bei nur einer Umwindungslage um den den Metalldraht enthaltenden inneren Kern herum ergibt.

Das Garn nach FR-A-2 599 762, von dem der Oberbegriff des Patentanspruchs 1 ausgeht, hat zusätzlich zu den obigen Nachteilen weiterhin den Nachteil, daß die Verschiebefestigkeit besonders schlecht ist, weil der im Kern vorgesehene Metalldraht sehr geringe Verschiebefestigkeit zum Außenmantel hat, wodurch das Garn unter anderem schlecht verarbeitbar ist.

Aufgabe der Erfindung ist es insbesondere, ein Garn der gattungsgemäßen Art zur Verfügung zu stellen, das zu einem Gewebe, Gewirke oder Gestrick verarbeitet werden kann, welches physiologisch verträglich und gut verarbeitbar sowie gut tragbar und pflegbar ist und welches elektromagnetische Strahlung in einem weiten Frequenz- und Intensitätsbereich abschirmt.

Diese Aufgabe wird mit einem Garn der eingangs genannten Art erfindungsgemäß dadurch gelöst, daß das Metall in der Form von Metallfasern im Textilfaden enthalten ist, wobei einige der Metallfasern, die im inneren Querschnittsbereich verankert sind, in den äußeren Querschnittsbereich hineinragen.

Auf diese Weise ergibt sich ein Textilfaden, der einen inneren Querschnittsbereich und einen diesen ummantelnden äußeren Querschnittsbereich hat, von denen
(a) der innere Querschnittsbereich die Eigenschaft hat, daß er wegen seines Gehalts an Metallfasern elektromagnetische Strahlung abschirmt, und
(b) der äußere Querschnittsbereich die Eigenschaft hat, daß er ein aus dem Garn hergestelltes Gewebe, Gewirk oder Gestrick hautverträglich macht und diesem Gewebe, Gewirk oder Gestrick nach außen hin die vorteilhaften Eigenschaften üblicher Textilien verleiht, insbesondere gut, vorausbestimmbar und sauber eingefärbt werden kann und sich gut reinigen läßt, zum Beispiel in einer Waschmaschine, indem der ummantelnde äußere Querschnittsbereich eine hautverträgliche Abdeckung der Metallfasern nach außen hin bildet und die Metallfasern daran hindert, nach außen hin nachteilig zu wirken.

Außerdem soll mit der Erfindung eine Verwendung des erfindungsgemäßen Garns angegeben werden, welche die Vorteile dieses Garns hat, wie sie oben genannt sind.

Diese Verwendung besteht darin, daß das Garn als gewebtes, gewirktes oder gestricktes Material von Schutzkleidungsstücken gegen elektromagnetische Strahlungen bzw. Interferenzen verwendet wird.

Hierbei wird ein Textilfaden als Garn oder verzwirnt im Garn verwendet, der einen inneren Querschnittsbereich und einen diesen ummantelnden äußeren Querschnittsbereich hat, welche die vorstehend unter (a) und (b) angegebenen Eigenschaften haben.

Es sei hier darauf hingewiesen, daß es zwar Garne gibt, die einen inneren Querschnittsbereich haben, der sich von dem ummantelnden äußeren Querschnittsbereich unterscheidet. Bei diesen Garnen, die als Corespun bezeichnet werden, besteht jedoch der innere Querschnittsbereich aus einem kontinuierlichen Filament bzw. Faden, der von Fasersträngen des äußeren Querschnittsbereichs spiralförmig ummantelt ist. Durch das Filament bzw. den Faden soll dem Garn eine hohe Längsreißfestigkeit verliehen werden, und der äußere Querschnittsbereich dient bei Verwendung dieses Corespun-Garns als Nähgarn dazu, den wärmeempfindlichen Faden gegen die beim maschinellen Nähvorgang im Garn erzeugte Hitze abzuschirmen. Die Erfindung unterscheidet sich sich infolgedessen grundsätzlich sowohl bezüglich der zugrundeliegenden Aufgabenstellung als auch hinsichtlich der Lösung von einem Corespun-Garn, denn bei dem erfindungsgemäßen Garn wird weder durch den inneren Querschnittsbereich eine hohe Längsreißfestigkeit erzeugt, noch dient der äußere Querschnittsbereich dazu, den inneren Querschnittsbereich gegen nachteilige oder zerstörende Einwirkungen von außen abzuschirmen.

Der mit der Erfindung erhaltene Textilfaden kann entweder unmittelbar als Garn für die Herstellung von Geweben, Gewirken oder Gestricken verwendet werden, oder er kann mit gleichartigen Textilfäden und/oder anderen Textilfäden, die keine Metallfasern enthalten, zu einem Garn verzwirnt werden, aus dem dann Gewebe, Gewirke oder Gestricke hergestellt werden.

Mit der Erfindung wird, unabhängig davon, ob der in erfindungsgemäßer Weise strukturierte Textilfaden als solcher oder verzwirnt mit gleichartigen und/oder anderen Textilfäden verwendet wird, in jedem Falle ein Garn erhalten, welches die obigen aufgabengemäß erstrebten Vorteile hat, insbesondere eine Abschirmung elektromagnetischer Felder ermöglicht, und weiter den Vorteil hat, daß ein daraus hergestelltes Gewebe, Gewirk oder Gestrick sowohl auf derjenigen Seite desselben, die der Haut eines Trägers zugewandt ist, als auch auf der der Haut des Trägers abgewandten Seite hautverträglich ist, sich leicht, vorausbestimmbar und sauber einfärben läßt und insgesamt dem Benutzer einen hohen Tragekomfort bietet sowie schonend für darüberliegende Gewebe, Gewirke oder Gestricke, welche in üblicher Weise hergestellt sind, und leicht pfleg- bzw. waschbar sind.

Wenn weiter oben angegeben worden ist, daß der den inneren Querschnittsbereich ummantelnde äußere Querschnittsbereich des Textilfadens "überwiegend" aus hautverträglichen Fasern, insbesondere Natur- und/oder Chemiefasern, bestehen kann, so ist damit insbesondere der Fall gemeint, daß einige der Metallfasern, die im inneren Querschnittsbereich "verankert" sind, in den äußeren Querschnittsbereich "hineinragen". Im allgemeinen werden gemäß der Erfindung beim Erzeugen des den inneren Querschnittsbereich ummantelnden äußeren Querschnittsbereichs keine Metallfasern verwendet, obwohl durch die Erfindung die Verwendung einer geringen Menge von Metallfasern bei der Herstellung des äußeren Querschnittsbereichs nicht ausgeschlossen werden soll.

Das Garn nach der Erfindung kann in einer seiner Ausführungsformen so ausgebildet sein, daß der innere Querschnittsbereich des Textilfadens ausschließlich aus Metallfasern besteht. Eine andere Ausführungsform des erfindungsgemäßen Garns zeichnet sich dadurch aus, daß der innere Querschnittsbereich des Textilfadens sowohl aus Metallfasern als auch aus anderen Fasern, d.h. nichtmetallischennichtmetallischen Fasern, insbesondere Chemie- und/oder Naturfasern, besteht.

Das Einarbeiten von nichtmetallischen Fasern zwischen die Metallfasern im inneren Querschnittsbereich des Textilfadens ermöglicht es
(a) das Verhältnis zwischen dem Abschirmungsvermögen des Garns und dem gewichtsmäßigen Anteil an Metallfasern zu optimieren und
(b) auch dem inneren Querschnittsbereich des Textilfadens gewisse erwünschte textile Eigenschaften zu verleihen, die durch nichtmetallische Fasern erzielbar sind, wie beispielsweise schweißaufsaugende oder -aufnehmende Eigenschaften.

Demgemäß kann das erfindungsgemäße Garn so ausgebildet sein, daß der innere Querschnittsbereich des Textilfadens aus Metallfasern und schweißaufsaugenden oder -aufnehmenden Fasern, insbesondere schweißaufsaugenden oder -aufnehmenden Chemiefasern, besteht.

Hinsichtlich der Art der Verspinnungsstruktur kann das Garn nach der Erfindung eine der beiden folgenden Strukturen haben, wovon die erstgenannte Struktur aus herstellungsmäßigen Gründen, auf die weiter unten noch näher eingegangen wird, besonders vorteilhaft ist:
(1) Die Struktur des erfindungsgemäßen Garns kann derart sein, daß der innere Querschnittsbereich des Textilfadens aus einem für sich nicht zu Garn oder Zwirn verarbeiteten Faserbündel oder -verband von Metallfasern allein oder von Metallfasern, denen andere Fasern, insbesondere Chemie- und/oder Naturfasern, beigefügt sind, besteht und daß die hautverträglichen Fasern, insbesondere hautverträgliche Natur- und/oder Chemiefasern, welche das Faserbündel oder den Faserverband umhüllen, zusammen mit dem Faserbündel oder -verband zu einem Garn verarbeitet sind.
(2) Die Struktur des erfindungsgemäßen Garns kann aber auch derart sein, daß der innere Querschnittsbereich des Textilfadens aus einem Garn oder Zwirn aus Metallfasern allein oder aus Metallfasern, denen andere Fasern, insbesondere Chemie- und/oder Naturfasern, beigefügt sind, besteht, welcher innere Querschnittsbereich von hautverträglichen Fasern, insbesondere hautverträglichen Natur- und/oder Chemiefasern, umhüllt ist, die mit dem den inneren Querschnittsbereich bildenden Garn zu dem Textilfaden versponnen sind.

Wenn das Garn nach der Erfindung die erstgenannte dieser beiden Strukturen erhält, läßt es sich in außerordentlich vorteilhafter Weise in einem einzigen Arbeitsgang herstellen, in welchem das nicht zu Garn oder Zwirn verarbeitete Faserbündel bzw. der nicht zu Garn oder Zwirn verarbeitete Faserverband, das bzw. der aus Metallfasern allein oder aus Metallfasern, denen andere Fasern, insbesondere Chemie- und/oder Naturfasern, beigefügt sind, mit den hautverträglichen Fasern, insbesondere hautverträglichen Natur- und/oder Chemiefasern, umhüllt und zu dem gewünschten Garn verarbeitet wird.

Dieses besondere erfindungsgemäße Verfahren ermöglicht eine hinsichtlich des Herstellungsaufwands und damit der Herstellungskosten sehr günstige Produktion des Garns nach der Erfindung, wobei gleichzeitig eine besonders feste Verbindung zwischen dem inneren Querschnittsbereich und den diesen umhüllenden äußeren Querschnittsbereich erzielt wird.

Das Garn nach der Erfindung kann jedoch auch in zwei grundsätzlichen Arbeitsgängen hergestellt werden, indem im ersten Arbeitsgang ein Garn oder Zwirn aus Metallfasern allein oder aus Metallfasern, denen andere Fasern, insbesondere Chemie- und/oder Naturfasern, beigefügt sind, gebildet wird, und indem in einem zweiten Arbeitsgang das so hergestellte Garn oder der so hergestellte Zwirn mit hautverträglichen Fasern, insbesondere hautverträglichen Natur- und/oder Chemiefasern, umhüllt und versponnen wird.

Dieses Verfahren ist dann besonders vorteilhaft, wenn die den äußeren Querschnittsbereich bildenden Fasern, mit denen das den inneren Querschnittsbereich bildende Garn oder der den inneren Querschnittsbereich bildende Zwirn umsponnen wird, beim Umspinnen seitlich, insbesondere im wesentlichen parallel zur Garn- oder Zwirnachse, aufgestreut werden und dem Ganzen eine Torsion gegeben wird, also im Gegensatz zum Erzeugen eines Corespun-Garns kein Herumwickeln eines Faserbündels oder Garns oder Zwirns erfolgt, wie das im Corespun-Verfahren bei dem Umwickeln des Filaments bzw. Einfadens geschieht.

Obwohl in dem Garn nach der Erfindung und bei dessen Herstellung durch das erfindungsgemäße Verfahren und dessen Verwendung als Metallfasern bevorzugt Stahlfasern aus rostfreiem Stahl verwendet werden, können als Metallfasern auch solche aus anderen Metallen, beispielsweise aus Aluminium, Aluminiumlegierungen, Kupfer, Kupferlegierungen o.dgl., verwendet werden.

Als hautverträgliche Fasern können alle hautverträglichen Textilfasern verwendet werden, wobei als hautverträgliche Fasern insbesondere Baumwollfasern wegen deren besonders guter Hautverträglichkeit und Reinigungsfähigkeit, zum Beispiel in Waschmaschinen, und/oder Wollfasern besonders bevorzugt werden. Die hautverträglichen Fasern können auch ein Gemisch aus Naturfasern und Chemiefasern sein, zum Beispiel ein Gemisch aus Baumwollfasern und Polyesterfasern.

Aus Arbeitsschutzgründen oder aus militärischen Gründen kann es zu bevorzugen sein, als hautverträgliche Fasern flammhemmende und/oder thermostabile Fasern zu verwenden, wie zum Beispiel Aramidfasern.
Die einzige Figur der Zeichnung zeigt schematisch einen Textilfaden 1 gemäß der Erfindung, dessen innerer Querschnittsbereich 2 aus Metallfasern besteht oder Metallfasern enthält, während der äußere Querschnittsbereich 3 dadurch erzeugt worden ist, daß der innere Querschnittsbereich 2 mittels hautverträglicher Fasern, vorzugsweise ausschließlich mittels hautverträglicher Fasern, ummantelt worden ist.

Aus dem erfindungsgemäßen Garn hergestellte Gewebe, Gewirke oder Gestricke sind überall dort für Schutzkleidungsstücke anwendbar, wo elektromagnetische Strahlung solcher Intensität und in einem solchen, sehr weiten Frequenzbereich, vorhanden ist, daß gesundheitliche Probleme entstehen, die das Tragen solcher Schutzkleidungsstücke notwendig oder vorteilhaft machen.

So können Herzschrittmacher durch elektromagnetische Felder und Mikrowellenstrahlen inhibiert, d.h. in ihrer Frequenz beeinflußt oder sogar zum Stillstand gebracht werden, wenn kein den Herzschrittmacher abschirmendes Schutzkleidungsstück getragen wird.

Weiterhin können Personen, die in der Nähe von Radarstationen tätig sind, in verschiedenster Weise krank werden, beispielswesei Leberschäden etc. erleiden, wenn sie kein die Radarstrahlung abschirmendes Schutzkleidungsstück tragen. Entsprechendes gilt für Personen, die mit Mikrowellenherden umgehen, sofern diese Mikrowellenherde nicht ideal abgeschirmt sind, oder diese Abschirmung im Laufe der Zeit schadhaft wird.

Aus dem erfindungsgemäßen Garn gewebtes, gewirktes oder gestricktes Material kann für Schutzkleidungsstücke aller Art gegen elektromagnetische Strahlungen bzw. Interferenzen angewandt werden, insbesondere für Schutzanzüge, Overalls, zweiteilige Anzüge, Jacken, Hemden, Pullover, Hauben, Handschuhe, Schuhe o.dgl. für militärische, industrielle, medizinische und/oder persönliche bzw. private Zwecke.

Solche Schutzkleidungsstücke können insbesondere Hemden, Pullover, T-Shirts oder sonstige Oberkörperbekleidungsstücke für Herzschrittmacherträger sein.

Diese Schutzkleidungsstücke sind innerhalb eines sehr weiten Frequenzspektrums und innerhalb eines sehr weiten Leistungsdichtebereichs verwendbar. Insbesondere, jedoch keineswegs ausschließlich, wird ein Schutz im HF-, UHF-, VHF- und Mikrowellen-Frequenzbereich erzielt.

## Patentansprüche

1. Garn, das aus wenigstens einem Textilfaden (1) besteht, der Metall und andere Fasern, beispielsweise Chemiefasern, enthält, wobei der überwiegende Teil des Metalls oder der Gesamtgehalt an Metall im inneren Querschnittsbereich (2) des Textilfadens (1) angeordnet ist, während der den inneren Querschnittsbereich (2) ummantelnde äußere Querschnittsbereich (3) des Textilfadens (1) überwiegend oder ausschließlich aus hautverträglichen Fasern, insbesondere Natur- und/oder Chemiefasern besteht, dadurch **gekennzeichnet,** daß das Metall in der Form von Metallfasern im Textilfaden (1) enthalten ist, wobei einige der Metallfasern, die im inneren Querschnittsbereich verankert sind, in den äußeren Querschnittsbereich hineinragen.

2. Garn nach Anspruch 1, dadurch **gekennzeichnet**, daß der innere Querschnittsbereich (2) des Textilfadens (1) ausschließlich aus Metallfasern besteht.

3. Garn nach Anspruch 1, dadurch **gekennzeichnet**, daß der innere Querschnittsbereich (2) des Textilfadens (1) aus Metallfasern und anderen Fasern, insbesondere Chemie- und/oder Naturfasern, besteht.

4. Garn nach Anspruch 3, dadurch **gekennzeichnet,** daß der innere Querschnittsbereich (2) des Textilfadens (1) aus Metallfasern und schweißaufsaugenden oder -aufnehmenden Fasern, insbesondere Chemiefasern, besteht.

5. Garn nach einem der Ansprüche 1 bis 4, dadurch **gekennzeichnet,** daß der innere Querschnittsbereich (2) des Textilfadens (1) aus einem für sich nicht zu Garn oder Zwirn verarbeiteten Faserbündel oder -verband von Metallfasern allein oder von Metallfasern, denen andere Fasern, insbesondere Chemie- und/oder Naturfasern, beigefügt sind, besteht und daß die hautverträglichen Fasern, insbesondere Natur- und/oder Chemiefasern, welche das Faserbündel oder den Faserverband umhüllen, zusammen mit dem Faserbündel oder -verband zu einem Garn verarbeitet sind.

6. Garn nach einem der Ansprüche 1 bis 4, dadurch **gekennzeichnet,** daß der innere Querschnittsbereich (2) des Textilfadens (1) aus einem Garn oder Zwirn aus Metallfasern allein oder aus Metallfasern, denen andere Fasern, insbesondere Chemie- und/oder Naturfasern, beigefügt sind, besteht, und von hautverträglichen Fasern, insbesondere Natur- und/oder Chemiefasern, umhüllt ist, welche mit dem den inneren Querschnittsbereich (2) bildenden Garn oder Zwirn zu einem Textilfaden (1) versponnen sind.

7. Garn nach einem der Ansprüche 1 bis 6, dadurch **gekennzeichnet**, daß die Metallfasern rostfreie Stahlfasern sind.

8. Garn nach einem der Ansprüche 1 bis 6, dadurch **gekennzeichnet,** daß die hautverträglichen Fasern Baumwoll- und/oder Wollfasern sind.

9. Garn nach einem der Ansprüche 1 bis 6, dadurch **gekennzeichnet,** daß die hautverträglichen Fasern flammhemmende und/oder thermostabile Fasern sind oder flammhemmende und/oder thermostabile Fasern enthalten.

10. Verfahren zur Herstellung von Garn nach Anspruch 5, dadurch **gekennzeichnet,** daß ein nicht zu Garn oder Zwirn verarbeitetes Faserbündel oder ein nicht zu Garn oder Zwirn verarbeiteter Faserverband, das bzw. der aus Metallfasern allein oder aus Metallfasern, denen andere Fasern, insbesondere Chemie- und/oder Naturfasern, beigefügt sind, besteht, in einem Arbeitsgang mit hautverträglichen Fasern, insbesondere Natur- und/oder Chemiefasern, umhüllt und zu einem Garn verarbeitet wird.

11. Verfahren zur Herstellung von Garn nach Anspruch 6, dadurch **gekennzeichnet,** daß in einem ersten Arbeitsgang ein Garn oder Zwirn aus Metallfasern allein oder aus Metallfasern, denen andere Fasern, insbesondere Chemie- und/oder Naturfasern, beigefügt sind, gebildet wird und daß dieses Garn oder dieser Zwirn in einem zweiten Arbeitsgang mit hautverträglichen Fasern, insbesondere Natur- und/oder Chemiefasern, umhüllt und versponnen wird.

12. Verfahren nach Anspruch 10 oder 11, dadurch **gekennzeichnet,** daß als Metallfasern rostfreie Stahlfasern verwendet werden.

13. Verfahren nach Anspruch 10 oder 11, dadurch **gekennzeichnet,** daß als hautverträgliche Fasern Baumwoll- oder Wollfasern verwendet werden.

14. Verfahren nach Anspruch 10 oder 11, dadurch **gekennzeichnet,** daß als hautverträgliche Fasern flammhemmende und/oder thermostabile Fasern allein oder zusammen mit anderen hautverträglichen Fasern verwendet werden.

15. Verwendung des Garns nach einem der Ansprüche 1 bis 9 als gewebtes, gewirktes oder gestricktes Material von Schutzkleidungsstücken gegen elektromagnetische Strahlungen bzw. Interferenzen.

16. Verwendung nach Anspruch 15, dadurch **gekennzeichnet**, daß die Schutzkleidungsstücke Schutzanzüge, Overalls, zweiteilige Anzüge, Jacken, Hemden, Pullover, Hauben, Handschuhe und/oder Schuhe für militärische, industrielle, medizinische und/oder persönliche bzw. private Zwecke sind.

17. Verwendung nach Anspruch 15 oder 16, dadurch **gekennzeichnet**, daß die Schutzkleidungsstücke Hemden, Pullover, T-Shirts oder sonstige Oberkörperbekleidungsstücke für Herzschrittmacherträger sind.

## Claims

1. A yarn consisting of at lesat one textile thread (1) containing metal and other fibers, for example man-made fibers, the majority of the metal or the total content of metal being arranged within the inner cross-sectional area (2) of the textile thread (1), while the outer cross-sectional area (3) of the textile thread (1) sheating the inner cross-sectional area (2) consists predominantly or exclusively of fibers well tolerated by the skin, particularly natural fibers and/or man-made fibers, characterized in that the metal is contained within the textile thread (1) in the form of metallic fibers, some of the metallic fibers anchored within the inner cross-sectional area extending into the outer cross-sectional area.

2. The yarn according to claim 1, characterized in that the inner cross-sectional area (2) of the textile thread (1) consists exclusively of metallic fibers.

3. The yarn according to claim 1, characterized in that the inner cross-sectional area (2) of the textile thread (1) consists of metallic fibers and other fibers, particularly oman-made fibers and/or natural fibers.

4. The yarn according to claim 3, characterized in that the inner cross-sectional area (2) of the textile thread (1) consists of metallic fibers and fibers soaking up or absorbing sweat, particularly man-made fibers.

5. The yarn according to any one of claims 1 to 4, characterized in that the inner cross-sectional area (2) of the textile thread (1) consists of a fiber bundle or strand not processed into yarn or twisted yarn as such, which is made of metallic fibers alone or of metallic fibers to which other fibers, particularly man-made fibers and/or natural fibers, are added and that the fibers well tolerated by the skin, particularly natural fibers and/or man-made fibers sheathing the fiber bundle or fiber strand are processed into a yarn together with the fiber bundle or strand.

6. The yarn according to any one of claims 1 to 4, characterized in that the inner cross-sectional area (2) of the textile thread (1) consists of a yarn or twisted yarn made of metallic fibers alone or of metallic fibers to which other fibers, particularly man-made fibers and/or natural fibers, are added and is sheathed by fibers well tolerated by the skin, particularly natural fibers and/or man-made fibers, which are spun with the yarn or twisted yarn forming the inner cross-sectional area (2) into a textile thread (1).

7. The yarn according to any one of claims 1 to 6, characterized in that the metallic fibers are stainless steel fibers.

8. The gain according to any one of claims 1 to 6, characterized in that the fibers well tolerated by the skin are cotton fibers and/or wool fibers.

9. The yarn according to any one of claims 1 to 6, characterized in that the fibers well tolerated by the skin are flame-retardant and/or thermostable fibers or contain flame-retardant and/or thermostable fibers.

10. A process for the production of yarn according to claim 5, characterized in that a fiber bundle not processed into yarn or twisted yarn or a fiber strand not processed into yarn or twisted yarn, which bundle or strand consists of metallic fibers alone or of metallic fibers to which other fibers, particularly man-made fibers and/or natural fibers, are added, is sheathed in one process step with fibers well tolerated by the skin, particularly natural fibers and/or man-made fibers, and processed into a yarn.

11. A process for the production of yarn according to claim 6, characterized by forming in a first process step a yarn or twisted yarn consisting of metallic fibers alone or of metallic fibers to which other fibers, particularly man-made fibers and/or natural fibers, are added and by sheathing and spinning said yarn or said twisted yarn in a second process step with fibers well tolerated by the skin, particularly natural fibers and/or man-made fibers.

12. The process according to claim 10 or 11, characterized in that the metallic fibers used are stainless steel fibers.

13. The process according to claim 10 or 11, characterized in that cotton fibers or wool fibers are used as fibers well tolerated by the skin.

14. The process according to claim 10 or 11, characterized in that flame-retardant and/or thermostable fibers are used alone or together with other fibers well tolerated by the skin as fibers well tolerated by the skin.

15. Use of the yarn according to any one of claims 1 to 9 as a woven, warp-knitted or knitted material of garments or articles of clothing protecting against electromagnetic radiations and interferences, respectively.

16. Use according to claim 15, characterized in that the protective garments or articles of clothing are protective suits, overalls, two-piece suits, jackets, shirts, sweaters, bonnets or helmets, gloves and/or shoes for military, industrial, medical and/or personal and private purposes, respectively.

17. Use according to claim 15 or 16, characterized in that the protective garments or articles of clothing are shirts, sweaters, T shirts or other garments for the upper part of the body intended for people having a cardiac pacemaker.

## Revendications

1. Fil constitué d'au moins un fil textile (1) renfermant un métal et d'autres fibres, par exemple des fibres chimiques, où la partie prépondérante du métal ou du contenu total en métal est placée au niveau de la partie interne (2) du fil textile (1), tandis que la partie externe (3), entourant la partie interne (2) du fil textile, est constituée essentiellement ou bien exclusivement de fibres tolérables par la peau, en particulier des fibres naturelles et/ou chimiques, caractérisé en ce que le métal se présente sous la forme de fibres métalliques dans le fil textile (1), quelques fibres métalliques ancrées dans la partie interne s'étendent dans la partie externe.

2. Fil selon la revendication 1, caractérisé en ce que la partie interne (2) du fil textile (1) est constituée exclusivement de fibres métalliques.

3. Fil selon la revendication 1, caractérisé en ce que la partie interne (2) du fil textile (1) est constituée de fibres métalliques et d'autres fibres, en particulier des fibres chimiques et/ou naturelles.

4. Fil selon la revendication 3, caractérisé en ce que la partie interne (2) du fil textile est constituée de fibres métalliques et de fibres retenant ou absorbant la sueur, en particulier des fibres chimiques.

5. Fil selon l'une des revendications 1 à 4, caractérisé en ce que la partie interne (2) du fil textile est constituée d'un paquet ou d'une bande de fibres métalliques seules ou de fibres métalliques et d'autres types, en particulier des fibres chimiques et/ou naturelles, non présentées sous forme de fil, et en ce que les fibres tolérables par la peau, en particulier les fibres naturelles et/ou chimiques, enveloppent les paquets ou bandes de fibres, et sont transformées en un fil en même temps que les paquets ou bandes de fibres.

6. Fil selon l'une des revendications 1 à 4, caractérisé en ce que la couche interne (2) du fil textile (1) est constituée d'un fil de fibres métalliques seules ou bien de fibres métalliques comprenant d'autres fibres, en particulier des fibres chimiques et/ou naturelles, et est enveloppée de fibres tolérables par la peau, en particulier les fibres naturelles et/ou chimiques, lesquelles sont filées en un fil textile (1) avec le fil constituant la couche interne (2).

7. Fil selon l'une des revendications 1 à 6, caractérisé en ce que les fibres métalliques sont des fils d'acier exempts de rouille.

8. Fil selon l'une des revendications 1 à 6, caractérisé en ce que les fibres tolérables par la peau sont des fibres de coton et/ou de laine.

9. Fil selon l'une des revendications 1 à 6, caractérisé en ce que les fibres tolérables par la peau sont des fibres ignifuges et/ou thermostables.

10. Procédé de fabrication d'un fil selon la revendication 5, caractérisé en ce qu'une liasse de fibres, ne constituant pas un fil, ou une bande de fibres, entoure la ou les couches de fibres métalliques seules ou de fibres métalliques avec d'autres fibres, en particulier des fibres chimiques et/ou naturelles, on entoure suivant un processus avec des fibres tolérables par la peau, en particulier des fibres chimiques et/ou naturelles, et sont transformées en un fil.

11. Procédé de préparation d'un fil selon la revendication 6, caractérisé en ce que dans une première étape on fabrique un fil constitué de fibres métalliques seules ou bien de fibres métalliques avec d'autres fibres, en particulier de fibres chimiques et/ou naturelles, et en ce que ce fil est entouré dans une seconde étape avec des fibres tolérables par la peau, en particulier des fibres naturelles et/ou chimiques, et on file.

12. Procédé selon la revendication 10 ou 11, caractérisé en ce qu'on utilise comme fibres métalliques des fibres d'acier exemptes de rouille.

13. Procédé selon la revendication 10 ou 11, caractérisé en ce qu'on utilise comme fibres tolérables par la peau des fibres de coton ou de laine.

14. Procédé selon la revendication 10 ou 11, caractérisé en ce qu'on utilise comme fibres tolérables par la peau des fibres ignifuges et/ou thermostables seules ou avec d'autres fibres tolérables par la peau.

15. Utilisation d'un fil selon l'une des revendications 1 à 9, comme matériau pour tissu pour vêtement de protection contre les rayonnements électromagnétiques ou les interférences.

16. Utilisation selon la revendication 15, caractérisée en ce que les vêtements de protection sont des costumes de protection, les survêtements, costumes deux pièces, vestes, chemises, pulls, bonnets, gants, chaussures, à des fins militaires, industrielles et/ou personnelles ou privées.

17. Utilisation selon la revendication 15 ou 16, caractérisée en ce que les vêtements de protection sont des chemises, des pulls, des T-shirts ou d'autres vêtements corporels pour des porteurs de simulateurs cardiaques.
